# EUROPÄISCHE PATENTSCHRIFT

(11) **EP 0 164 002 B1**
(45) Veröffentlichungstag und Bekanntmachung des Hinweises auf die Patenterteilung: **14.09.1988**
(21) Anmeldenummer: 85106072.3
(22) Anmeldetag: 17.05.1985
(51) Int. Cl.: B22D 23/06, C22C 1/10

(54) **Verfahren zum Herstellen von Verschleisskörpern**
Method for manufacturing wear-resistant articles
Procédé de fabrication d'articles résistant à l'usure

(30) Priorität: 24.05.1984 DE 3419406
(43) Veröffentlichungstag der Anmeldung: 11.12.1985
(73) Patentinhaber: Fried. Krupp Gesellschaft mit beschränkter Haftung, 45143 Essen (DE)
(72) Erfinder: Jachowski, Johannes, D-4100 Duisburg 46 (DE); Klasing, Helmut, D-4300 Essen 1 (DE); Pant, Paul, Dipl.-Ing, D-4300 Essen 1 (DE)

(56) Entgegenhaltungen:
- DE-A- 2 063 181
- FR-A- 2 456 784
- GB-A- 2 036 617

## Beschreibung

Die Erfindung betrifft ein Verfahren zur Herstellung von verschleissbeständigen Verbundkörpern aus einem metallischen Grundwerkstoff mit einem hochverschleissbeständigen Bereich, in dem innerhalb des Grundwerkstoffs Hartstoffteilchen eingelagert sind, wobei im nachfolgenden und in den Patentansprüchen unter der Bezeichnung «Hartstoffteilchen» Hartstoff- und/ oder Hartmetallteilchen zusammengefasst sind. Weiterhin steht die Bezeichnung «Grundwerkstoff» auch für die Bezeichnungen Basis- oder Matrixwerkstoff.

Es ist bekannt, verschleissbeständige Verbundkörper durch Aufschweissen herzustellen, wobei eine abschmelzende Elektrode mit einem aus einer Metallegierung bestehenden Rohr verwendet wird, in dem Hartstoffteilchen enthalten sind. Die Metallegierung des Rohres kann dabei aus dem gleichen Werkstoff bestehen, wie der Grundwerkstoff, auf den die hochverschleissbeständige Zone aufgeschweisst wird. Nachteilig an diesem Verfahren ist, dass nur relativ dünne Verschleissschichten zufriedenstellend aufgetragen werden können.

Aus der DE-C 2919477 ist ein Verbundkörper mit einem hochverschleissbeständigen Bereich bekannt, der durch Giessen des Grundwerkstoffs in eine Form und durch Zugeben von Hartstoffteilchen hergestellt wird. Der Grundwerkstoff dieses bekannten Verbundkörpers ist aber nur mit erheblichem Aufwand schweissbar und nur schwer spanabhebend bearbeitbar.

Beim Herstellen des bekannten Verbundkörpers durch Giessen wird der erschmolzene Grundwerkstoff in eine Form abgegossen, die vorzugsweise aus Formsand besteht. Zum Absinken in den für sie vorgesehenen Bereich benötigen die Hartstoffteilchen eine gewisse Mindestzeit. Da die Form keine Einrichtung zur Energiezufuhr besitzt, muss die Abkühlzeit (das ist die Zeit, in der der Grundwerkstoff von der Giesstemperatur bis zu seiner Liquidustemperatur abgekühlt ist) grösser sein als die Mindestzeit zum Absinken der Hartstoffteilchen. Mit Rücksicht auf die Temperaturbeständigkeit der Form bzw. eines entsprechenden Schmelztiegels kann die Giesstemperatur nicht beliebig hoch gewählt werden. Um dennoch die zur Einhaltung einer gewissen Mindestzeit zum Absinken der Hartstoffteilchen erforderliche Temperaturdifferenz zu erhalten, muss die Liquidustemperatur des Grundwerkstoffs entsprechend niedrig angesetzt werden. Man ist dadurch bei dem bekannten Giessverfahren auf die Verwendung von Grundwerkstoffen beschränkt, deren Liquidustemperatur nicht höher als etwa 1400°C liegt.

Daneben ist aus der DE-A 2063181 bekannt, Werkstücke aus einem hochverschleissbeständigen Verbundwerkstoff durch das Elektroschlakkeumschmelzverfahren unter Zugabe von Hartstoffteilchen mit einer Korngrösse von höchstens 6 _{f}lm herzustellen und diese Werkstücke zusammen mit einem weniger verschleissbeständigen, zähen Grund- oder Hauptkörper in einem weiteren Schritt zu einem verschleissbeständigen Verbundkörper zusammenzufügen. Dabei sind die zuzugebenden Hartstoffteilchen in eine Vorlegierung eingebettet, die an der Aussenseite oder im Innern der umzuschmelzenden Elektrode mit dem Grundwerkstoff angeordnet ist oder als separate Elektrode aufgeschmolzen wird. Abgesehen davon, dass ein Verbundkörper nach dem bekannten Verfahren erst in einem weiteren Verfahrensschritt durch Fügen separat hergestellter Einzelteile fertig gestellt werden kann, kommt als weiterer Nachteil hinzu, dass die kleine Korngrösse zumindest bei Hartmetallteilchen die Gefahr der Auflösung der Teilchen im Grundwerkstoff und damit eine Versprödung des Verbundwerkstoffs in sich birgt, was sich insbesondere in einem Zerplatzen bei schlagender Beanspruchung äussern kann.

Schliesslich ist aus der GB-A 2036617 noch bekannt, das Elektroschlackeumschmelzverfahren zur Herstellung eines Verbundkörpers mit Bereichen verschiedener chemischer Zusammensetzungen heranzuziehen, wobei alle Bereiche einen jeweils anderen Grundwerkstoff aufweisen.

Der Erfindung liegt ausgehend von dem Stand der Technik nach der DE-C 2919477, die die Grundlage für den Oberbegriff des Anspruchs 1 bildet, die Aufgabe zugrunde, ein Verfahren zur Herstellung von hochverschleissbeständigen Verbundkörpern anzugeben, das die vorgenannten Nachteile vermeidet und das die Verwendung beliebiger Grundwerkstoffe, insbesondere auch solcher Werkstoffe gestattet, deren Liquidustemperatur über 1400°C liegt.

Diese Aufgabe wird durch die im Patentanspruch 1 gekennzeichneten Merkmale gelöst. Die Elektrode wird entsprechend den Vorgängen beim Elektroschlackeumschmelzverfahren (ESU-Verfahren) durch die Widerstandserhitzung der Schlacke abgeschmolzen. Dabei werden Schmelztemperaturen bis etwa 1900°C erreicht. An der in die flüssige Schlacke eintauchenden Stirnfläche der Elektrode entsteht zunächst ein Mikrofilm des flüssigen Grundwerkstoffs, aus dem sich dann ein Tropfenstrom bildet, der die Schlackenschicht durchwandert, wobei es zwischen dem Grundwerkstoff und der Schlacke zu intensiven Reaktionen kommt, bei denen die Metalltropfen weitgehend von unerwünschten Verunreinigungen befreit werden. Die so gereinigten Tropfen des Grundwerkstoffs sammeln sich in einem Metall- bzw. Schmelzsumpf am Boden der Kokille, und es erfolgt der kontinuierliche Aufbau eines Blocks aus dem Elektrodenwerkstoff mit einem entsprechenden Ansteigen des Schmelzsumpfes.

Durch die hohen erzielbaren Schmelztemperaturen wird die Auswahl der verwendbaren Grundwerkstoffe erheblich vergrössert, so dass insbesondere auch Werkstoffe mit höheren Schmelztemperaturen eingesetzt werden können.

Die beim erfindungsgemässen Verfahren erreichbare hohe Temperatur hat zudem eine deutliche Verringerung der Viskosität der Schmelze zur Folge, so dass das Absinken und Anlösen der Hartstoffteilchen durch den Grundwerkstoff bzw. im Grundwerkstoff auch bei solchen Werkstoffen problemlos erfolgt, deren Liquidustemperatur über 1400°C liegt. Durch die heisse Schlacke werden die Hartstoffteilchen gut vorgewärmt, wodurch ihr Anlösen im Grundwerkstoff begünstigt wird. Aufgrund der geringen Viskosität der heissen Schlacke sowie der hohen Dichteunterschiede bei den Hartstoffteilchen und der Schlacke durchwandern die Hartstoffteilchen die Schlakkenschicht in sehr kurzer Zeit.

Bei dem erfindungsgemässen Verfahren erstarrt der flüssige Metallsumpf zu einem vom Boden der Kokillenanordnung wachsenden festen Block. Im Gegensatz zu den bekannten Giessverfahren zur Herstellung von Verschleisskörpern ist immer nur ein begrenzter, flacher Bereich des Grundwerkstoffs - der Schmelz- oder Metallsumpf - schmelzflüssig, so dass die Hartstoffteilchen nur einen relativ kurzen Weg bis zu ihrer Einlagerung in den bzw. bis zu ihrer Verankerung in dem Grundwerkstoff zurückzulegen haben. Trotz der beim Elektroschlackeumschmelzen üblichen hohen Schlackentemperaturen und einem entsprechenden Vorwärmen der Hartstoffteilchen kommt es durch die kurze Zeit, in der die Hartstoffteilchen durch den flachen Schmelzsumpf absinken können, nicht zum Schmelzen und Auflösen der Hartstoffteilchen. Es hat sich vielmehr in überraschender Weise gezeigt, dass die Hartstoffteilchen nur an ihren Randzonen angelöst werden, wodurch eine gute Voraussetzung für ihre Verankerung im Grundwerkstoff gegeben ist.

Es ist möglich, die verschleissfeste Zone in die Mitte eines Verbund- bzw. Verschleisskörpers zu legen, wenn die Elektrode zunächst ohne Zufuhr von Hartstoffteilchen erschmolzen wird und die Hartstoffteilchen erst zu einem späteren Zeitpunkt zugegeben werden, und die Zufuhr vor Beendigung des Schmelzprozesses wieder beendet wird.

Ein Verbundkörper mit einer zwischen den Enden befindlichen Verschleisszone lässt sich nach den Ansprüchen 3 und 4 auch dann erreichen, wenn die Hartstoffteilchen der Elektrode über einen entsprechenden Bereich ihrer Länge zugeordnet sind.

Ausführungsbeispiele des Gegenstandes der Erfindung sind in der Zeichnung dargestellt und werden im folgenden näher beschrieben. Es zeigen:
Fig. 1 ein zylindrisches Einsteckwerkzeug für ein Schlagwerkzeug mit einem am unteren Ende befindlichen hochverschleissbeständigen Bereich,
Fig. 2 eine Anlage zur Herstellung des Einsteckwerkzeuges nach Fig. 1 während des Abschmelzens der Elektrode in schematischer Darstellung,
Fig. 3 ein ringförmiges Rohrstück zur Bildung eines verschleiss- und korrosionsbeständigen Rohres,
Fig. 4 eine Anlage zur Herstellung des Rohrstücks nach Fig. 3 in einem schematisierten Querschnitt,
Fig. 5 eine an ihrer Oberfläche teilweise mit Hartstoffteilchen beschichtete Elektrode in einer Seitenansicht und
Fig. 6 eine Elektrode, die auf einem Teil ihrer Länge Hartstoffteilchen enthält, in einem Längsschnitt.

Das für einen hydraulischen Hammer bestimmte Einsteckwerkzeug 1 mit einem Durchmesser D_{I} von 75 mm und einer Länge L_{I} von 800 mm weist an seinem unteren Ende einen hochverschleissbeständigen Bereich 2 auf, der sich über eine Länge L₂ von etwa 100 mm erstreckt. Das Einsteckwerkzeug 1 weist als Grund- oder Basiswerkstoff den Werkstoff 42CrMo4 (Werkstoffnummer 1.7225) auf. In dem hochverschleissbeständigen Bereich sind Wolframcarbidteilchen in den Grundwerkstoff eingelagert.

Zur Herstellung dieses Werkzeuges wird eine Elektrode 3 aus dem Grundwerkstoff mit einem Durchmesser D₃ von 50 mm und einer Länge von 1800 mm in einer Kupferkokille 4 mit einem Innendurchmesser d₄ von 80 mm umgeschmolzen (Bild 2). Die Kupferkokille 4, die auf einer Kupfer-oder Bodenplatte 5 steht, ist wassergekühlt und weist einen Wasserzulauf 6, einen Wasseraustritt 7 und einen Hohlraum 8 zum Durchfliessen des Wassers auf.

Nach der Zündung der Elektrode 3 wird die in Pulverform eingegebene Schlacke 9 verflüssigt. Das Schlackenpulver besteht zu 60% aus Flussspat, zu 20% aus Kristallkalk und zu 20% aus Aluminiumoxid (die %-Angaben bedeuten jeweils Massen-%). Die sich an der Unter- oder Stirnseite 3' der Elektrode 3 bildenden Metalltropfen 3" wandern durch die flüssige Schlacke 9 und bilden einen flüssigen Metallsumpf 10. Durch Erstarren des Metallsumpfs 10 wird auf der Bodenplatte zunächst ein Startblock mit einer Höhe von etwa 10 mm aufgebaut. Nach dem Aufbau dieses Startblocks erfolgt die Zugabe von Hartmetallteilchen 11 aus Wolframcarbid (WC), die zu 50% eine Korngrösse von 1...1.6 mm und widerum zu 50% eine Korngrösse von 0,8...1,2 mm aufweisen. Bei einem durchgeführten Versuch wurde der Grundwerkstoff 42CrMo4 mit einer Leitung von 0,65 kg/min erschmolzen. Während eines Zeitraumes von 6 min nach Bildung des Startblocks wurden die Hartmetallteilchen 11 mit einem Massenstrom von 0,52 kg/min mit Hilfe einer (nicht dargestellten) Dosiervorrichtung zugegeben, so dass die Hartstoffteilchen 11 in dem hochverschleissbeständigen Bereich 2 einen Anteil von etwa 44,5% ausmachen. Der volumenmässige Anteil des hochverschleissbeständigen Bereichs 2 am gesamten Einsteckwerkzeug 1 beträgt etwa 12,5%.

Bei einer Härte, der Hartstoffteilchen 11 von 1100 HV 30 weist der die Hartstoffteilchen 11 enthaltende hochverschleissbeständige Bereich 2 des nach dem beschriebenen Verfahren hergestellten Einsteckwerkzeugs 1 eine Härte von etwa 550 HV 30 und der hartstofffreie Bereich eine Härte von etwa 400 HV 30 auf.

Das Rohrstück 21 mit einem Aussendurchmesser D₂₁ und einem Innendurchmesser d₂₁ nach Fig. 3 ist zur Bildung eines verschleiss- und korrosionsbeständigen Rohres 22 zur Förderung von heissem grobkörnigen Schüttgut vorgesehen. Dieses Rohrstück wird thermisch und abrasiv beansprucht.

Die Anlage zur Herstellung des Rohrstücks 21 ist in Fig. 4 dargestellt. Innerhalb der wassergekühlten Kokille 23 mit einem Innendurchmesser d_{z3}, der - von fertigungsbedingten Abweichungen abgesehen - dem Aussendurchmesser D₂₁ des Rohrstücks 21 bzw. des Rohres 22 entspricht, ist ein ebenfalls wassergekühlter, zentral angeordneter Kupfereinsatz 24 vorgesehen, dessen Aussendurchmesser D₂₄ im wesentlichen dem Innendurchmesser d₂₁ des herzustellenden Rohrstücks 21 entspricht. An einer gemeinsamen Elektrodenhalterung 25 sind - gleichmässig am Umfang verteilt - mehrere Elektroden 26 angeordnet, die in den zylindrischen Ringspalt 27 zwischen der Kokille 23 und dem Kupfereinsatz 24 eingegeben werden. Dabei muss der seitliche Abstand der einzelnen Elektroden 26 so dicht gewählt werden, dass die durch die Erschmelzung gebildeten flüssigen Metallsumpfstellen 28 ringförmig miteinander verbunden sind.

Zur Herstellung des Rohrstücks 21 werden Elektroden aus dem Werkstoff X130CrSi29 (Werkstoffnummer 1.4777) als Grundwerkstoff abgeschmolzen. Nach der Bildung eines Startblocks von etwa 10 mm Höhe werden Wolframcarbidteilchen über die gesamte Abschmelzzeit gleichmässig in den Ringspalt 27 eingegeben. Der Anteil der Wolframcarbidteilchen im Rohrstück 21 kann dabei 20% ausmachen. Die in Pulverform eingesetzte Schlacke besteht zu je einem Drittel aus Flussspat, Kristallkalk und Aluminiumoxid.

Die Elektrode 33 gemäss Fig. 5 besteht - wie die Elektrode 3 - aus dem Grundwerkstoff des herzustellenden Verbundkörpers 1. An ihrer Oberfläche 34 weist die Elektrode 33 über eine Länge L₃₅ eine Beschichtung 35 aus Hartstoffteilchen 11 auf. Von der Stirnseite 36 bis zur Beschichtung 35 ist die Oberfläche 34 über eine Länge L₃₆ hartstofffrei. Die Verwendung einer solchen Elektrode macht das separate Zugeben von Hartstoffteilchen entbehrlich und vereinfacht damit das Verfahren zur Herstellung eines Verbundkörpers. Durch das Beschränken der Beschichtung 35 auf einen Teil der Gesamtlänge L₃₃ der Elektrode 33 kann ein Verbundkörper hergestellt werden, dessen hochverschleissfester Bereich 2 eine der Beschichtung 35 entsprechende Lage im Verbundkörper einnimmt. Ein solcher Verbundkörper besteht an seinen Enden - wie die Elektrode 33 - ebenfalls ausschliesslich aus dem Grundwerkstoff und besitzt zwischen seinen Enden den hochverschleissbeständigen Bereich 2.

Fig. 6 zeigt ein weiteres Ausführungsbeispiel einer Elektrode, die separates Zugeben von Hartstoffteilchen erübrigt. Die Elektrode 43 besitzt ein Rohrstück 44 aus dem zu verwendenden Grundstoff, das in seinem Hohlraum 45 mit Hartstoffteilchen 11 angefüllt ist. An ihrem unteren Ende ist die Elektrode 43 mit einer Stirnplatte 46 aus dem Grundwerkstoff abgeschlossen. An ihrem oberen Ende weist die Elektrode 43 ein massives Stück 47 aus dem Grundwerkstoff auf.

Während die Stirnplatte 46, die die innerhalb des Rohrstücks 44 befindlichen Hartstoffteilchen 11 hält, zur Bildung des beschriebenen Startblocks dient, sind das Rohrstück 44 und die in ihm enthaltenen Hartstoffteilchen 11 zur Bildung des hochverschleissbeständigen Bereichs 2 und das Elektrodenstück 47 zur Bildung des hartstofffreien Bereichs eines Verbundkörpers vorgesehen. Durch die Packungsdichte der Metallteilchen 11 innerhalb des Hohlraums 45 und das Verhältnis des Volumens des Hohlraums 45 zu dem Gesamtvolumen des Rohrstücks 44 lässt sich der Anteil der Hartstoffteilchen 11 im hochverschleissbeständigen Bereich 2 des Verbundkörpers einstellen.

## Patentansprüche

1. Verfahren zum Herstellen von verschleissbeständigen Verbundkörpern (1) aus einem metallischen Grundwerkstoff mit einem hochverschleissbeständigen Bereich (2), in dem innerhalb des Grundwerkstoffs Hartstoffteilchen eingelagert sind, dadurch gekennzeichnet, dass der Grundwerkstoff in Form mindestens einer Elektrode (3, 33, 43) unter Anwendung des Elektroschlackeumschmelzens in einer Kokillenanordnung (4; 23, 24) unter einer flüssigen Schlackenschicht (9) kontinuierlich unter Bildung eines vom Boden der Kokillenanordnung aus wachsenden erstarrten Blocks umgeschmolzen wird, wobei sich unter der Schlackenschicht (9) ein metallischer Schmelzsumpf (10; 28) ausbildet, und dass Hartstoffteilchen (11) mit einer Korngrösse von 0,1...20 mm zum Anlösen im Grundwerkstoff während mindestens eines Zeitintervalls in den Schmelzsumpf (10) gegeben werden, wobei das Zeitintervall bzw. die Summe der Zeitintervalle kleiner ist als die Gesamtzeit des Umschmelzens der Elektrode (3).

2. Verfahren nach Anspruch 1, dadurch gekennzeichnet, dass die Hartstoffteilchen (11) separat in den Schmelzsumpf (10) gegeben werden.

3. Verfahren nach Anspruch 1, dadurch gekennzeichnet, dass die verwendete Elektrode (33) auf ihrer Oberfläche (34) auf einem Teil ihrer Länge mit Hartstoffteilchen (11) beschichtet ist.

4. Verfahren nach Anspruch 1, dadurch gekennzeichnet, dass die verwendete Elektrode (43) über einen Teil ihrer Länge Hartstoffteilchen (11) enthält.

5. Verfahren nach einem der Ansprüche 1 bis 4, dadurch gekennzeichnet, dass die auf die Zeiteinheit bezogene Masse der während der Bildung des hochverschleissbeständigen Bereichs (2) zugeführten Hartstoffteilchen (11) 15 bis 95% der auf die Zeiteinheit bezogenen Masse des umgeschmolzenen Grundwerkstoffs beträgt.

6. Verfahren nach Anspruch 1, dadurch gekennzeichnet, dass die zugeführten Hartstoffteilchen (11) eine Korngrösse von 0,1...5 mm haben.

## Claims

1. Method for the manufacture of wear-resistant composite articles (1) from a metallic base material with a highly wear-resistant area (2) in which particles of hard material are incorporated within the base material, characterized in that the base material, in the form of at least one electrode (3, 33, 43), is continuously remelted by the electrode-slag remelting process in an arrangement of moulds (4; 23, 24) under a layer of liquid slag (9) forming a solidified ingot growing from the bottom of the mould arrangement, during which process a pool of molten metal (10; 28) forms under the slag layer, and that hard material particles (11) with a grain size of 0.1...20 mm are added to the pool (10) for at least one period of time for embedding in the base material, with the period of time or the sum of all time periods being shorter than the total electrode (3) remelting time.

2. Method according to claim 1, characterized in that the hard material particles (11) are fed separately into the pool (10).

3. Method according to claim 1, characterized in that the surface (34) of the electrode used (33) is coated along part of its length with hard material particles (11).

4. Method according to claim 1, characterized in that the electrode used (43) contains hard material particles along part of its length.

5. Method according to any one of claims 1 to 4, characterized in that the mass per unit time of the hard material particles (11) added during the formation of the highly wear-resistant area (2) amounts to 15-95% of the mass per unit time of the remelted base material.

6. Method according to claim 1, characterized in that the added hard material particles (11) exhibit a grain size of 0.1...5 mm.

## Revendications

1. Procédé de fabrication d'articles composites (1) résistant à l'usure constitués par un matériau de base métallique qui présente un domaine (2) de grande résistance à l'usure dans lequel le matériau de base contient des particules de matériau dur, caractérisé en ce que le matériau de base, introduit sous la forme d'au moins une électrode (3, 33, 43), est soumis, suivant le procédé qui comporte la refusion sous laitier électro- conducteur dans un dispositif à lingotières (4, 23, 24), à une refusion en continu qui s'effectue sous une couche liquide de scorie (9) et s'accompagne de la formation d'un bloc solidifié qui se développe à partir du fond du dispositif à lingotières et de la formation, sous la couche de scorie (9) d'une zone de métal fondu (10, 28) et en ce que des particules (11) de matériau dur ayant une granulométrie de 0,1 à 20 mm destinées à se diffuser dans le matériau de base, sont, au moins pendant un certain intervalle de temps, introduites dans la zone (10) de métal fondu, l'intervalle ou la somme des intervalles de temps en question étant inférieurs à la durée totale de la refusion de l'électrode (3).

2. Procédé selon la revendication 1, caractérisé en ce que les particules (11) de matériau dur sont introduites séparément dans la zone liquide (10).

3. Procédé selon la revendication 1, caractérisé en ce que l'électrode utilisée (33) est, sur sa surface (34), recouverte de particules (11) de matériau dur sur une partie de sa longueur.

4. Procédé selon la revendication 1, caractérisé en ce que l'électrode utilisée (43) contient, sur une partie de sa longueur, des particules (11) de matériau dur.

5. Procédé selon l'une des revendications 1 à 4, caractérisée en ce que la masse des particules (11) de matériau dur introduite par unité de temps pendant la formation du domaine (2) de grande résistance à l'usure, représente de 15 à 95% de la masse de matériau de base soumis à refusion pendant l'unité de temps.

6. Procédé selon la revendication 1, caractérisé en ce que les particules (11) de matériau dur ont une granulométrie de 0,1 à 5 mm.
